# EUROPÄISCHE PATENTSCHRIFT

(11) **EP 1 397 533 B1**
(45) Veröffentlichungstag und Bekanntmachung des Hinweises auf die Patenterteilung: **24.10.2007**
(21) Anmeldenummer: 02740263.5
(22) Anmeldetag: 19.04.2002
(51) Int. Cl.: C25F 5/00, C25F 7/00, C23F 1/02, C23F 1/44, F01D 5/00

(54) **VERFAHREN UND VORRICHTUNG ZUM LOKALEN ENTSCHICHTEN VON BAUTEILEN**
METHOD AND DEVICE FOR LOCALLY REMOVING COATINGS FROM PARTS
PROCEDE ET DISPOSITIF D'ENLEVEMENT DE COUCHE LOCAL SUR DES PIECES

(30) Priorität: 14.06.2001 DE 10128507
(43) Veröffentlichungstag der Anmeldung: 17.03.2004
(73) Patentinhaber: MTU Aero Engines GmbH, 80995 München (DE)
(72) Erfinder: ALBRECHT, Anton, 93444 Bad Kötzting (DE); EBERLEIN, Armin, 86836 Klosterlechfeld (DE); GOLD, Karsten, 21709 Himmelpforten (DE); SCHNEIDER, Albert, 80469 München (DE)
(86) Internationale Anmeldenummer: PCT/DE2002/001447
(87) Internationale Veröffentlichungsnummer: WO 2002/103088

(56) Entgegenhaltungen:
- EP-A- 0 713 957
- US-A- 4 142 954
- US-A- 4 997 529
- US-A- 6 165 345
- PATENT ABSTRACTS OF JAPAN vol. 009, no. 078 (C-274), 6. April 1985 (1985-04-06) & JP 59 211576 A (SUMITOMO KINZOKU KOGYO KK), 30. November 1984 (1984-11-30)

## Beschreibung

Die Erfindung betrifft ein Verfahren zum lokalen Entschichten von Bauteilen, gemäß dem Oberbegriff des Patentanspruches 1.

Bauteile von Verbrennungskraftmaschinen, wie Gasturbinen, weisen unterschiedlichste Beschichtungen auf. Zum Entschichten solcher Beschichtungen, z.B. nach einer Beschädigung im Betrieb, sind sog. Tauchverfahren bekannt. Dabei wird das Bauteil zum Entschichten vollständig in ein elektrochemisches Bad getaucht, so dass nicht nur die beschichteten, sondern sämtliche Oberflächen des Bauteils (Grundwerkstoff, Schichten etc.) einem Materialangriff ausgesetzt sind. Ein selektives Eintauchen der beschichteten Bereiche des Bauteils ist durch die Bauteilgeometrie, d.h. die fehlende Zugänglichkeit zur Beschichtung, häufig eingeschränkt. Der Einsatz von Abdeckungen für die unbeschichteten Bereiche des Bauteils führt durch eingeschränkte Benetzbarkeit zu Grenzflächenreaktionen und somit zu einem unkontrollierten Angriff der unbeschichteten Bereiche.

Aus Patent Abstracts of Japan, JP 59211576 A Ist ein Verfahren zum lokalen Entschichten von mit Al oder Zn überzogenen Stahlsubstraten bekannt, bei welchem eine wasserabsorbierende bzw. poröse Substanz, die ein alkalisches Lösungsmittel enthält, mit dem zu entschichtenden Bereich in Kontakt gebracht wird. Die Substanz kann aus Stoff, Papier, Baumwolle, Schwamm oder einem geeigneten chemischen Produkt bestehen. Ein derartiges Verfahren kann auch als "tampon-Verfahren" bezeichnet werden.

Aus der EP-A-0713957 ist eine Verfahren zum lokalen Entschichten von Bauteilen aus Inconel mit einem MCrAIY-Überzug bekannt, bei dem das abzutragende Material entweder durch chemisches Ätzen oder durch einen Aluminiumdiffusionsprozess entfernt bzw. brüchig gemacht wird. Das komplette Reparaturverfahren umfasst ein Wiederbeschichten mittels Plasmaspritzen. Vor dem chemischen Ätzen wird das jeweilige Bauteil mit Schutzlack überzogen, wobei nur die beschädigte und zu entschichtende Stelle frei bleibt. Das Bauteil wird dann in die Ätzlösung gelegt.

Die US-A-616 345 betrifft ein Verfahren zum elektrochemischen Entschichten von Turbinenschaufeln in einer sauren, elektrisch leitfähigen Lösung. Die dem Bauteil benachbarte Kathode ist für einen gleichmäßigen Materialabtrag der Bauteilform angepasst. Für ein lokales Entschichten wird das Bauteil bereichsweise mit einer Schutzmaske überzogen, wobei die zu behandelnde Stelle frei bleibt. Das maskierte Bauteil wird in das elektrochemische Bad mehr oder weniger komplett eingetaucht. Falls nur eine Sohaufelspitzenbeschichtung/panzerung entfernt werden soll, kann es genügen, nur den Schaufelspitzenbereich einzutauchen.

Die Aufgabe der vorliegenden Erfindung besteht darin, ein Verfahren bereitzustellen, mit dem mit Beschichtungen versehene Bauteile selektiv bzw. auf lokale Bereiche beschränkt entschichtet werden können. Zudem soll eine Vorrichtung zum selektiven bzw. lokalen Entschichten von Bauteilen bereitgestellt werden.

Die Lösung dieser Aufgabe ist im Hinblick auf das Verfahren erfindungsgemäß dadurch gekennzeichnet, dass das Bauteil durch Kontakt mit der Entschichtungsflüssigkeit elektrochemisch entschichtet wird, wobei das Bauteil anodisch geschaltet bzw. anodisch-kathodisch gepulst wird, und eine zum Bauteil beabstandete Kathode bereitgestellt und in Kontakt mit der Entschichtungsflüssigkeit gebracht wird.

Dabei ist vorteilhaft, dass wie beim "Tampon-Verfahren" Beschichtungen von Bauteilen entfernt werden können, ohne dass unbeschichtete Oberflächen bzw. der Grundwerkstoff des Bauteils von der Entschichtungsflüssigkeit bzw. Strippflüssigkeit angegriffen werden. Zudem müssen die Beschichtungen nicht vollständig, sondern lediglich die beschädigten Bereiche entfernt werden. Sofern das Bauteil noch weitere Beschichtungen aufweist, müssen nicht alle, sondern lediglich die beschädigten Beschichtungen entfernt werden. Dieses führt zu Zeit- und Kosteneinsparungen beim Reparaturvorgang. Darüber hinaus wird weniger Entschichtungsflüssigkeit als beim Tauchverfahren benötigt. Ferner sind keine zusätzlichen Abdeckungen für nicht zu entschichtende Bereiche des Bauteils erforderlich. Durch das erfindungsgemäße lokale Entschichten wird der Grundwerkstoff unterhalb der Schicht ebenso wie jener in unbeschichteten Bereichen des Bauteils nicht oder nur innerhalb der zulässigen Grenzwerte angegriffen.

In einer Ausgestaltung kann als Medium Watte oder ein Schwamm oder ein poröses Material, welches keramisch oder synthetisch , z.B. synthetisches Fasermaterial, sein kann, bereitgestellt werden. Das Medium nimmt die Flüssigkeit auf und speichert sie, so dass das Bauteil beim Kontakt mit dem Medium entschichtet wird. Als generelle Voraussetzung für diese Erfindung gilt, dass das Medium gegen die Entschichtungsflüssigkeit beständig ist. Das Medium wird dabei kontinuierlich mit Entschichtungsflüssigkeit versorgt.

Bevorzugt kann die Beschichtungsflüssigkeit dem Medium kontinuierlich, z.B. mit einer Zufluss- oder Tropfeinrichtung und entsprechender Steuerung, zugeführt werden, wodurch der zu entschichtende Bereich des Bauteils stets mit Entschichtungsflüssigkeit benetzt wird und so ein An- oder Auflösen der Beschichtung bewirkt wird. Der ständige FluB, d.h. Zu- und Abfluß, der Flüssigkeit gewährleistet, dass die Zusammensetzung der Entschichtungsflüssigkeit, die den zu entschichtenden Bereich benetzt, im wesentlichen gleich bleibt.

Der Kontakt zwischen dem entschichtungsflüssigkeitsenthaltenden Medium und dem zu entschichtenden Bereich des Bauteils kann über einen Zeitraum gehalten werden, der je nach Stärke und Art der Beschichtung einige Minuten bis mehrere Stunden und insbesondere 12 bis 48 Stunden dauern kann.

Bevorzugt kann das Medium in einer flüssigkeitsundurchlässigen Aufnahme gehalten wer den, wobei deren Form entsprechend der Form des Bauteils in dessen zu entschichtendem Bereich ausgebildet werden kann. Die Ausbildung der Aufnahme erfolgt vorzugsweise so, dass sich das während des Beschichtungsvorgangs zwischen der Aufnahme und dem zu entschichtenden Bauteilbereich befindliche Medium an den zu entschichtenden Bauteilbereich anschmiegt.

Die Aufnahme kann wenigstens einen Zulauf aufweisen, mit dem das Medium mit Entschichtungsflüssigkeit versorgt wird.

Als Entschichtungsflüssigkeit kann je nach Art der Schicht eine Säure oder eine Lauge oder eine Salzlösung bereitgestellt werden.

Das Verfahren kann an wenigstens abschnittweise mit einer Beschichtung versehenen, metallischen Bauteilen von stationären Gasturbinen oder Flugtriebwerken, wie z.B. einer Schaufel oder einem integral beschaufelten Rotorträger, eingesetzt werden. Es können unterschiedlichste Beschichtungen, wie Heißgaskorrosions- oder
-oxidationsschutzschichten oder Verschleißschutzschichten, wie Hartpartikel enthaltende Schaufelspitzenpanzerungen, auf diese Weise selektiv bzw. lokal entfernt werden.

Durch Erwärmen der Entschichtungsflüssigkeit über Raumtemperatur kann der Zeitraum des Entschichtungsvorgangs verkürzt werden, wobei mit einer Temperatur der Entschichtungsflüssigkeit oberhalb von 40 °C und insbesondere im Bereich von 40 bis 60 °C gute Ergebnisse mit kürzeren Entschichtungszeiträumen erzielt werden können.

Das Medium und der zu entschichtende Bereich des Bauteils können relativ zueinander bewegt werden. Auf diese Weise lassen sich feine Rückstände auf der Schicht entfernen bzw. noch zu entschichtende Oberflächen der Schicht unter Verbesserung der Oberflächenreaktionen freilegen. Zudem wird der zu entschichtende Bereich gleichmäßiger mit der Entschichtungsflüssigkeit benetzt und deren ständiger Austausch verbessert. Dies führt zu einer Verkürzung des Entschichtungszeitraums.

Die Lösung der Aufgabe ist im Hinblick auf die Vorrichtung erfindungsgemäß gekennzeichnet durch eine Stromquelle, an die das Bauteil anodisch bzw. durch Umpolung anodisch-kathodisch geschaltet ist, und eine das Medium kontaktierende Kathode.

Bevorzugt kann die Aufnahmeeinrichtung wenigstens einen Zulauf für die Entschichtungsflüssigkeit und wenigstens einen Ablauf für Flüssigkeit aufweisen, so dass eine gleichbleibende Zusammensetzung der die zu entschichtenden Bereiche kontaktierenden Entschichtungsflüssigkeit gewährleistet ist.

Ferner kann die Vorrichtung bevorzugt mehrere Aufnahmeeinrichtungen zum gleichzeitigen Entschichten mehrerer Beschichtungen bzw. Beschichtungsbereiche eines Bauteils oder mehrerer Bauteile aufweisen. So können z.B. bei einem integral beschaufelten Rotorträger einer Gasturbine die Schaufelspitzenpanzerungen mehrerer Schaufeln gleichzeitig entschichtet werden, ohne dass die unbeschichteten Oberflächen des Rotorträgers von der Entschichtungsflüssigkeit angegriffen werden. Ebenso können die Schaufelspitzenpanzerungen mehrerer Einzelschaufeln von Gasturbinen durch die entsprechende Anzahl von Aufnahmeeinrichtungen gleichzeitig entschichtet werden.

Wird das Bauteil zeitweise, z.B. in regelmäßigen Abständen, anodisch-kathodisch umgepolt bzw. gepulst, kann die Pulsung/Umpolung auch über den gesamten Entschichtungszeitraum erfolgen. Durch die Pulsung/Umpolung lassen sich bestimmte Atome bzw. Moleküle, wie z.B. Wasserstoff, an der Oberfläche des zu entschichtenden Bauteilbereichs anlagern, die dort unter Beschleunigung des Entschichtungsvorgangs reagieren. Ferner wird beim elektrochemischen Entschichten die Steuerung von Strom und Spannung dem Grundwerkstoff des Bauteils und der zu entschichtenden Beschichtung (Art, Dicke, Größe), angepaßt.

Weitere Ausgestaltungen der Erfindung sind in den Unteransprüchen beschrieben.

Im folgenden wird die Erfindung anhand je eines Ausführungsbeispiels unter Bezugnahme auf jeweils eine Zeichnung näher erläutert.

Es zeigen:
- Fig. 1: einen integral beschaufelten Rotorträger einer Gasturbine und
- Fig. 2: ein Ausführungsbeispiel einer Vorrichtung zum lokalen Beschichten eines Bauteils, mit dem das Verfahren zum lokalen Entschichten von Bauteilen durchgeführt werden kann.

Fig. 1 zeigt einen integral beschaufelten Rotor 1 einer Gasturbine bzw. eines Flugtriebwerks, an dessen Umfangsfläche 2 eine Vielzahl von Schaufeln 3 integral vorgesehen sind. Der Rotor 1 ist ein metallisches Bauteil. Der Rotor 1 und die Schaufeln 3 bestehen vorliegend aus einer Titanlegierung. Die Schaufeln 3 sind an ihren Schaufelspitzen 4 mit (nicht dargestellten) Schaufelspitzenpanzerungen versehen, die Hartpartikel enthalten. Beim Betrieb der Gasturbine können lokale Beschädigungen dieser Schaufelspitzenpanzerungen an einzelnen Schaufeln 3 auftreten.

In einer Ausgestaltung des Verfahrens zum lokalen Entschichten wird der Rotor 1 in einer (nicht gezeigten) Halteeinrichtung gehalten und so positioniert, dass der zu entschichtende Bereich der Schaufelspitzenpanzerung einer Schaufel 4 mit einem Entschichtungsflüssigkeit enthaltenden Medium in Kontakt gebracht, mit Entschlchtungsflüssigkeit benetzt und in einem elektrochemischen Vorgang entschichtet wird. Als Entschichtungsflüssigkeit wird verdünnte Schwefelsäure eingesetzt. Das Medium ist in eine Aufnahmeeinrichtung eingesetzt, deren Form der Schaufelspitze 4 so angepasst ist, dass diese vollständig von dem die Schwefelsäure enthaltenden Medium bedeckt ist Das Medium besteht vorliegend aus einem synthetischen Fasermaterial.

Die Vorrichtung zur Durchführung des Verfahrens zum lokalen Entschichten des Rotors 1 umfaßt eine (nicht dargestellte) Stromquelle, an die der Rotor 1 anodisch angeschlossen ist. Die Vorrichtung umfaBt ferner eine Kathode aus platiniertem Titan, die ebenfalls das Medium mit der Entschichtungsflüsslgkeit kontaktiert. Das elektrochemische Entschichten erfolgt bei Raumtemperatur unter Anlegen einer Spannung kleiner 10 Volt über einen Zeitraum von 24 bis 48 Stunden. Bei Erhöhung der Temperatur der Entschichtungsflüssigkeit mit einer Wärmequelle auf 40 bis 60 °C verkürzt sich bei gleichen Randbedingungen der Zeitraum auf 12 bis 15 Stunden. Dabei wird dem Medium kontinuierlich als Elektrolyt dienende Entschichtungsflüssigkeit zugeführt, die den zu entschichtenden Bereich an der Schaufelspitze 4 der Schaufel 3 benetzt und ein lokales Auflösen der beschädigten Schaufelspitzenpanzerung bewirkt.

Durch Vorsehen mehrerer Aufnahmeeinrichtungen, die jeweils das Medium mit dem Elektrolyten Schwefelsäure enthalten, können an mehreren Schaufeln 3 gleichzeitig beschädigte Schaufelspitzenpanzerungen entfernt werden.

Fig. 2 zeigt ein Ausführungsbeispiel mit einer Einzelschaufel 5, die mit ihrem Schaufelfuß 6 zusammen mit einer Vielzahl weiterer Schaufeln am Umfang eines Schaufelträgers einer Gasturbine lösbar befestigt wird. Die Einzelschaufel 5 (oder andere lokal zu entschichtende Bauteile) besteht aus einer Ti-Basis-Legierung. Alternativ könnte die Einzelschaufel 5 z.B. auch aus einer Ni- oder Co-Basis-Legierung bestehen. Die Schaufel 5 weist an ihrer Schaufelspitze 7 eine Beschichtung in Form einer Schaufelspitzenpanzerung, die Hartpartikel aufweist, auf.

Zum elektrochemischen Entschichten dieser im Betrieb zumindest teilweise beschädigten Schaufelspitzenpanzerung wird eine (nicht gezeigte) Stromquelle und eine Kathode 8 vorgesehen. Die Einzelschaufel 5 wird über den Kontakt 9 anodisch an der Stromquelle angeschlossen. Eine Aufnahmeeinrichtung 10 für das Medium weist einen Zulauf 11 für eine Entschichtungsflüssigkeit, die ein Elektrolyt ist, auf im Inneren der Aufnahmeeinrichtung 10 ist das den Elektrolyten aufnehmende, saugfähige Medium vorgesehen, das sowohl mit der Schaufel 5 als auch der Kathode 8 in Kontakt steht. Das elektrochemische Entschichten erfolgt durch Anlegen einer Spannung bei Raumtemperatur über einen Zeitraum von 12 bis 48 Stunden. Ober den Zulauf 11 wird dem saugfähigen Medium ständig verdünnte Schwefelsäure als Elektrolyt zugeführt, welche sowohl den zu entschichtenden Bereich an der Schaufelspitze 7 ebenso wie die Kathode 8 benetzt. Über den Ablauf 12 wird der Aufnahmeeinrichtung 10 bzw. dem saugfähigen Medium Flüssigkeit entnommen.

Bei sämtlichen Ausgestaltungen des Verfahrens werden ausschließlich die beschichteten Bereiche des Bauteils mit der elektrochemisch aktiven Entschichtungsflüssigkeit in Kontakt gebracht, so dass die unbeschichteten Bauteilbereiche ohne zusätzliche Abdeckung keinem Oberflächenangriff ausgesetzt sind. Durch Vorsehen mehrerer, das saugfähige bzw. flüssigkeitsaufnehmende Medium enthaltender Aufnahmeeinrichtungen können sämtliche beschädigte Schaufelspitzenpanzerungen eines integral beschaufelten Rotors in einem Verfahrensablauf elektrochemisch entschichtet werden.

## Patentansprüche

1. Verfahren zum lokalen Entschichten von Bauteilen, bei welchem ein wenigstens abschnittsweise mit einer Beschichtung versehenes Bauteil (1, 5) bereitgestellt wird, ein saugfähiges Medium bereitgestellt wird, das Medium mit einer Entschichtungsflüssigkeit versorgt wird und das die Entschichtungsflüssigkeit enthaltende Medium mit dem zu entschichtenden Bereich des Bauteils (1, 5) in Kontakt gebracht wird, **dadurch gekennzeichnet, dass** das Bauteil (1, 5) durch Kontakt mit der Entschichtungsflüssigkeit elektrochemisch entschichtet wird, wobei das Bauteil (1, 5) anodisch geschaltet bzw. anodisch-kathodisch gepulst wird, und eine zum Bauteil (1, 5) beabstandete Kathode bereitgestellt und in Kontakt mit der Entschichtungsflüssigkeit gebracht wird.

2. Verfahren nach Anspruch 1, **dadurch gekennzeichnet, dass** als Medium Watte oder ein Schwamm oder ein poröses Material bereitgestellt wird.

3. Verfahren nach Anspruch 2, **dadurch gekennzeichnet, dass** das poröse Material keramisch oder synthetisch ist.

4. Verfahren nach einem der vorhergehenden Ansprüche, **dadurch gekennzeichnet, dass** die Entschichtungsflüssigkeit dem Medium kontinuierlich zugeführt und Flüssigkeit aus dem Medium abgeführt wird.

5. Verfahren nach einem der vorhergehenden Ansprüche, **dadurch gekennzeichnet, dass** der Kontakt des Bauteils (1, 5) mit der Entschichtungsflüssigkeit Ober einen Zeitraum gehalten wird.

6. Verfahren nach Anspruch 5, **gekennzeichnet durch** einen Zeitraum von wenigen Minuten bis 48 Stunden.

7. Verfahren nach Anspruch 5 oder 6, **gekennzeichnet durch** einen Zeitraum von 12 bis 48 Stunden.

8. Verfahren nach einem der vorhergehenden Ansprüche, **dadurch gekennzeichnet, dass** das Medium in einer Aufnahme positioniert und gehalten wird.

9. Verfahren nach Anspruch 8, **dadurch gekennzeichnet, dass** die Form der Aufnahme entsprechend der Form des Bauteils (1, 5) in dessen zu entschichtenden Bereich ausgebildet wird.

10. Verfahren nach Anspruch 8 oder 9, **dadurch gekennzeichnet, dass** die Aufnahme mit wenigstens einem Zulauf und wenigstens einem Ablauf für Flüssigkeit ausgebildet wird.

11. Verfahren nach einem der vorhergehenden Ansprüche, **dadurch gekennzeichnet, dass** als Entschichtungsflüssigkeit eine Säure oder eine Lauge oder eine Salzlösung oder eine Mischung der Vorgenannten bereitgestellt wird.

12. verfahren nach Anspruch 11, **dadurch gekennzeichnet, dass** als Säure Salzsäure oder Schwefelsäure oder eine Mischung der Vorgenannten bereitgestellt wird.

13. Verfahren nach einem der vorhergehenden Ansprüche, **dadurch gekennzeichnet, dass** als zu entschichtendes Bauteil (1, 5) ein metallisches oder keramisches Gasturbinenbauteil bereitgestellt wird.

14. Verfahren nach Anspruch 13, **dadurch gekennzeichnet, dass** das Gasturbinenbauteil eine Schaufel (5) oder ein integral beschaufelter Rotorträger (1) ist.

15. Verfahren nach einem der vorhergehenden Ansprüche, **dadurch gekennzeichnet, dass** die Entschichtungeflüssigkeit über Raumtemperatur erwärmt wird.

16. Verfahren nach Anspruch 15, **dadurch gekennzeichnet, dass** die Entschichtungsflüssigkeit auf eine Temperatur über 40 °C erwärmt wird.

17. Verfahren nach Anspruch 15 oder 16, **dadurch gekennzeichnet, dass** die Entschichtungsflüssigkeit auf eine Temperatur im Bereich von 40 bis 60 °C erwärmt wird.

18. Verfahren nach einem der vorhergehenden Ansprüche, **dadurch gekennzeichnet, dass** die Beschichtung eine Schaufelspitzenpanzerung ist,

19. Verfahren nach einem der vorhergehenden Ansprüche, **dadurch gekennzeichnet, dass** das Medium und der zu entschichtende Bereich des Bauteils (1,5) relativ zueinander bewegt werden.

20. Vorrichtung zum lokalen Entschichten von Bauteilen, mit wenigstens einer Halteeinrichtung für ein wenigstens abschnittsweise mit einer Beschichtung versehenes Bauteil (1, 5) und mit wenigstens einer Aufnahmeeinrichtung (10) für ein saugfähiges, eine Entschichtungeflüssigkeit enthaltendes Medium, wobei die Halte- und/oder die Aufnahmeeinrichtung so positionierbar sind, dass das die Entschichtungsflüssigkeit enthaltende Medium den zu entschichtenden Bereich des Bauteils (1, 5) kontaktiert, **gekennzeichnet durch** eine Stromquelle, an die das Bauteil anodisch bzw. **durch** Umpolung anodisch-kathodisch geschaltet ist, und eine das Medium kontaktierende Kathode (8).

21. Vorrichtung nach Anspruch 20, **dadurch gekennzeichnet, dass** die Aufnahmeeinrichtung (10) wenigstens einen Zulauf (11) für die Entschichtungeflüssigkeit und wenigstens einen Ablauf (12) für Flüssigkeit aufweist.

22. Vorrichtung nach Anspruch 20 oder 21, **gekennzeichnet durch** mehrere Aufnahmeeinrichtungen (10) zum gleichzeitigen Entschichten mehrerer Beschichtungen bzw. Beschichtungsbereiche eines Bauteils oder mehrerer Bauteile (1,5).

23. Vorrichtung nach einem der Ansprüche 20 bis 22, **gekennzeichnet durch** eine Wärmequelle zur Erwärmung der Entschichtungsflüssigkeit.

## Claims

1. A method for the local removal of coatings from components, in which method a component (1, 5) which is provided, at least in certain sections, with a coating is made available, an absorbent medium is made available, the medium is supplied with a coating-removing liquid and the medium containing the coating-removing liquid is brought into contact with that region of the component (1, 5) from which the coating is to be removed, **characterised in that** the coating is removed from the component (1, 5) electrochemically by contact with the coating-removing liquid, the component (1, 5) begin connected anodically or pulsed anodically/cathodically and a cathode, which is at a distance from the component (1, 5), is made available and brought into contact with the coating-removing liquid.

2. A method according to claim 1, **characterised in that** cotton wool or a sponge or a porous material is made available as the medium.

3. A method according to claim 2, **characterised in that** the porous material is ceramic or synthetic.

4. A method according to one of the preceding claims, **characterised in that** the coating-removing liquid is continuously fed to the medium and liquid is drained off from the medium.

5. A method according to one of the preceding claims, **characterised in that** contact between the component (1, 5) and the coating-removing liquid is maintained over a period.

6. A method according to claim 5, **characterised by** a period of a few minutes to 48 hours.

7. A method according to claim 5 or 6, **characterised by** a period of 12 to 48 hours.

8. A method according to one of the preceding claims, **characterised in that** the medium is positioned and held in a receptacle.

9. A method according to claim 8, **characterised in that** the shape of the receptacle is constructed in a manner corresponding to the shape of the component (1, 5) **in that** region of the latter from which the coating is to be removed.

10. A method according to claim 8 or 9, **characterised in that** the receptacle is constructed with at least one inlet and at least one outlet for liquid.

11. A method according to one of the preceding claims, **characterised in that** an acid or an alkaline solution or a saline solution or a mixture of these is made available as the coating-removing liquid.

12. A method according to claim 11, **characterised in that** hydrochloric acid or sulphuric acid or a mixture of these is made available as the acid.

13. A method according to one of the preceding claims, **characterised in that** a metal or ceramic gas-turbine component is made available as the component (1, 5) from which the coating is to be removed.

14. A method according to claim 13, **characterised in that** the gas-turbine component is a blade (5) or an integrally bladed rotor-carrier (1).

15. A method according to one of the preceding claims, **characterised in that** the coating-removing liquid is heated above room temperature.

16. A method according to claim 15, **characterised in that** the coating-removing liquid is heated to a temperature above 40°C.

17. A method according to claim 15 or 16, **characterised in that** the coating-removing liquid is heated to a temperature in the region of 40 to 60°C.

18. A method according to one of the preceding claims, **characterised in that** the coating is blade-tip armouring.

19. A method according to one of the preceding claims, **characterised in that** the medium and that region of the component (1, 5) from which the coating is to be removed are moved relative to one another.

20. A device for the local removal of coatings from components, the device having at least one holding arrangement for a component (1,5) that is provided, at least in certain sections, with a coating, and having at least one receiving arrangement (10) for an absorbent medium containing a coating-removing liquid, wherein the holding and/or receiving arrangement(s) can be so positioned that the medium containing the coating-removing liquid makes contact with that region of the component (1, 5) from which the coating is to be removed, **characterised by** a current source to which the component is connected anodically or is connected anodically/cathodically by pole reversal, and a cathode (8) which makes contact with the medium.

21. A device according to claim 20, **characterised in that** the receiving arrangement (10) has at least one inlet (11) for the coating-removing liquid and at least one outlet (12) for liquid.

22. A device according to claim 20 or 21, **characterised by** a number of receiving arrangements (10) for the simultaneous removal of a number of coatings or regions of coatings from a component or a number of components (1, 5).

23. A device according to one of claims 20 to 22, **characterised by** a heat source for heating the coating-removing liquid.

## Revendications

1. Procédé pour enlever localement une couche de revêtement de pièces, selon lequel on prépare une pièce (1, 5) pourvue au moins localement d'un revêtement, on prépare un milieu absorbant, on alimente le milieu avec un liquide d'enlèvement du revêtement et on met le milieu contenant le liquide d'enlèvement du revêtement en contact avec la zone de la pièce (1, 5) à débarrasser du revêtement,
**caractérisé en ce que**
l'on enlève le revêtement de la pièce (1, 5) de manière électrochimique par contact avec le liquide d'enlèvement de revêtement, la pièce (1, 5) étant reliée à l'anode ou de manière pulsée à l'anode et à la cathode, et on prépare une cathode écartée de la pièce (1, 5) et on la met en contact avec le liquide d'enlèvement de revêtement.

2. Procédé selon la revendication 1,
**caractérisé en ce que**
comme milieu on prépare de l'ouate ou une éponge ou une matière poreuse.

3. Procédé selon la revendication 2,
**caractérisé en ce que**
la matière poreuse est céramique ou synthétique.

4. Procédé selon l'une des revendications précédentes,
**caractérisé en ce que**
le liquide d'enlèvement de revêtement est envoyé en continu au milieu et du liquide est évacué hors du milieu.

5. Procédé selon l'une des revendications précédentes,
**caractérisé en ce que**
le contact de la pièce (1,5) avec le liquide d'enlèvement de revêtement est maintenu pendant une certaine durée.

6. Procédé selon la revendication 5,
**caractérisé par**
une durée de quelques minutes à 48 heures.

7. Procédé selon la revendication 5 ou 6,
**caractérisé par**
une durée de 12 à 48 heures.

8. Procédé selon l'une des revendications précédentes,
**caractérisé en ce que**
le milieu est positionné et maintenu dans un logement.

9. Procédé selon la revendication 8,
**caractérisé en ce que**
la forme du logement correspond à la forme de la pièce (1,5) dans sa zone à débarrasser du revêtement.

10. Procédé selon la revendication 8 ou 9,
**caractérisé en ce que**
le logement est réalisé avec au moins une arrivée et au moins une évacuation pour le liquide.

11. Procédé selon l'une des revendications précédentes,
**caractérisé en ce que**
comme liquide d'enlèvement de revêtement on prépare un acide ou une lessive alcaline ou une solution de sel ou un mélange de ceux-ci.

12. Procédé selon la revendication 11,
**caractérisé en ce que**
comme acide on prépare un acide chlorhydrique ou on prépare un acide sulfurique ou un mélange de ceux-ci.

13. Procédé selon l'une des revendications précédentes,
**caractérisé en ce que**
comme pièce (1, 5) à débarrasser du revêtement on prépare une pièce métallique ou céramique de turbine à gaz.

14. Procédé selon la revendication 13,
**caractérisé en ce que**
la pièce de turbine à gaz est une aube (5) ou un support de rotor (1) à aubes intégrées.

15. Procédé selon l'une des revendications précédentes,
**caractérisé en ce que**
le liquide d'enlèvement de revêtement est chauffé au-delà de la température ambiante.

16. Procédé selon la revendication 15,
**caractérisé en ce que**
le liquide d'enlèvement de revêtement est chauffé à une température supérieure à 40 °C.

17. Procédé selon la revendication 15 ou 16,
**caractérisé en ce que**
le liquide d'enlèvement de revêtement est chauffé à une température comprise dans la plage de 40 à 60 °C.

18. Procédé selon l'une des revendications précédentes,
**caractérisé en ce que**
le revêtement est un renforcement de pointe d'aube.

19. Procédé selon l'une des revendications précédentes,
**caractérisé en ce que**
le milieu et une zone de la pièce (1, 5) à débarrasser du revêtement sont en mouvement relatif l'un par rapport à l'autre.

20. Dispositif pour enlever localement le revêtement de pièces, comportant au moins un dispositif de maintien pour une pièce (1, 5) pourvue d'un revêtement au moins localement, et au moins un dispositif de réception (10) pour un milieu absorbant contenant un liquide d'enlèvement de revêtement, dans lequel le dispositif de maintien et/ou de logement peut être positionné pour que le milieu contenant le liquide d'enlèvement de revêtement soit en contact avec la zone de la pièce (1, 5) à débarrasser du revêtement,
**caractérisé par**
une source de courant, à laquelle la pièce est raccordée à l'anode ou à l'anode-cathode par inversion de polarité, et une cathode (8) en contact avec le milieu.

21. Dispositif selon la revendication 20,
**caractérisé en ce que**
le dispositif de réception (10) comporte au moins une arrivée (11) pour le liquide d'enlèvement de revêtement et au moins une évacuation (12) pour le liquide.

22. Dispositif selon la revendication 20 ou 21,
**caractérisé par**
plusieurs dispositifs de réception (10) pour l'enlèvement simultané de plusieurs revêtements ou dans plusieurs zones de revêtement d'une pièce ou de plusieurs pièces (1, 5).

23. Dispositif selon l'une des revendications 20 à 22,
**caractérisé par**
une source de chaleur pour le chauffage du liquide d'enlèvement de revêtement.
